# EUROPÄISCHE PATENTSCHRIFT

(11) **EP 1 743 964 B1**
(45) Veröffentlichungstag und Bekanntmachung des Hinweises auf die Patenterteilung: **19.11.2008**
(21) Anmeldenummer: 05015392.3
(22) Anmeldetag: 15.07.2005
(51) Int. Cl.: D02G 3/38, D02G 3/40, D02G 3/48

(54) **Cord**
Cord
Corde

(43) Veröffentlichungstag der Anmeldung: 17.01.2007
(73) Patentinhaber: Teijin Aramid B.V., 6827 AV Arnhem (NL); Toho Tenax Europe GmbH, 42103 Wuppertal (DE)
(72) Erfinder: Schwung, Klaus Peter, 40883 Ratingen (DE); Wohlmann, Bernd, Dr., 40627 Düsseldorf (DE); Peters, Maria Gemma Martinus Wilhelmus, 6521 KK Nijmegen (NL); Janssen, Johannes Theodorus Petronella, 6598 CM Heijen (NL)
(74) Vertreter: Muth, Arno

(56) Entgegenhaltungen:
- EP-A- 0 198 567
- WO-A-92/02444
- US-A- 4 677 818
- US-A1- 2003 205 041
- PATENT ABSTRACTS OF JAPAN Bd. 2000, Nr. 04, 31. August 2000 (2000-08-31) & JP 2000 027082 A (NIPPON STEEL CORP), 25. Januar 2000 (2000-01-25)

## Beschreibung

Die Erfindung betrifft einen Cord, bestehend aus einem Kern und einem Mantel.

Ein derartiger Cord ist beispielsweise in EP 1 411 159 beschrieben, bei dem der Kern aus Glasfasern und der Mantel aus Aramidgarnen gebildet ist. Dieser Cord dient der Verstärkung von elastomeren Materialien, wie beispielsweise Reifen oder Riemen.

In der US-A-4 677 818 werden Corde beschrieben, die einen Kern aus mit einem duroplastischen Matrixharz imprägnierten Fasern aufweisen. Der Kern dieser Corde ist mit einer dichten Umhüllung von weiteren Fasern umgeben, um so ein Auslaufen des Matrixharzes zu vermeiden. Bei den Corden der US-A-4 677 818 ist eine genaue Abstimmung und Einstellung hinsichtlich des duroplastischen Matrixharzes erforderlich, damit ein Herausfließen des Harzes aus dem Cord wirksam vermieden werden kann und eine Klebrigkeit des Faserkerns gering gehalten werden kann. Gleichzeitig ist die Lagerfähigkeit der Corde aufgrund des Vorhandensein von Härtern und gegebenenfalls Beschleunigern im Matrixharz eingeschränkt.

Es besteht immer noch der Wunsch, derartige Corde zu entwickeln, die in ihren Eigenschaften mit den bekannten Corden mindestens vergleichbar oder besser sind. Insbesondere sollen derartige Corde eine möglichst hohe Lebensdauer der mit derartigen Corden verstärkten Verbundwerkstoffen gewährleisten. Beim Einsatz solcher Corde in Riemen kommt es zusätzlich darauf an, dass die Corde beständig gegen Öl und/oder hydrolysebeständig sind.

Aufgabe der vorliegenden Erfindung ist es, weitere für die Verstärkung von elastomeren Materialien geeignete Corde zur Verfügung zu stellen. Insbesondere sollen die Corde eine hohe Lebensdauer des mit solchen Corden verstärkten elastomeren Materials sicherstellen. Außerdem sollen Corde mit einer guten Hydrolysebeständigkeit zur Verfügung gestellt werden. Auch soll ein Cord zur Verfügung gestellt werden, der kostengünstig herstellbar ist.

Gelöst wird die erfindungsgemäß gestellte Aufgabe durch einen Cord, bestehend aus einem Kern und einem Mantel, wobei der Kern in eine Matrix eingebettete Hochmodulfasern enthält, welcher mit den Mantel bildenden Fasern zumindest überwiegend umhüllt ist und wobei die Matrix des Kerns ein Thermoplast ist.

Hierbei dient der Kern als Festigkeitsträger, der sich insbesondere durch hohe Dimensionsstabiltiät auszeichnet.

Ein derartiger Cord lässt sich beispielsweise derart herstellen, dass die Hochmodulfasern mit dem Matrixmaterial imprägniert werden. Danach wird der Kern beispielsweise mit Stapelfasern umsponnen, wonach dann die Stapelfasern den Mantel bilden.

Bevorzugt wird mindestens ein Multifilamentgarn als die den Mantel bildenden Fasern, welches um den Kern gewickelt ist. Die Umwicklung wird vorzugsweise derart ausgeführt, dass nach dem Umwickeln der Kern möglichst gut abgedeckt, das heißt möglichst nicht mehr zu sehen ist. Werden mehrere Multifilamentgarne zur Herstellung des Mantels verwendet, können diese gleichsinnig und/oder gegensinnig um den Kern gewickelt werden. Auch können mehrere Multifilamentgarne zu einem Mantel geflochten sein.

Neben den üblichen Imprägnierverfahren zum Einbringen der Matrix in die Hochmodulfasern, können hierbei thermoplastische Fasern mit den Hochmodulfasern vermischt werden, wobei diese Mischung in einem späteren Schritt derart erhitzt wird, dass die thermoplastischen Fasern schmelzen und zur Matrix werden, in welche die Hochmodulfasern eingebettet sind. Hierbei können die Hochmodulfasern als Endlosfasern, beispielsweise als Multifilamentgarn, vorliegen und die thermoplastischen Fasern mit den Hochmodulfasern beispielsweise durch an sich bekanntes Verwirbeln mittels Luft gut vermischt werden. Für die Hochmodulfasern können aber auch endliche Fasern, beispielsweise Stapelfasern oder Fasern, die über Streckbrechen hergestellt worden sind, eingesetzt werden. Hierbei empfiehlt es sich, thermoplastische Fasern einzusetzen, die ebenfalls Stapelfasern oder streckgebrochene Fasern sind. Beim Streckbrechen von Fasern weisen die streckgebrochenen Fasern unterschiedliche Längen auf, wobei die durchschnittliche Länge und die Längenverteilung der Fasern in einem gewissen Rahmen beeinflusst werden kann. Für die Hochmodulfasern im Kern des erfindungsgemäßen Cordes hat sich eine durchschnittliche Länge von 70 bis 170 mm, bevorzugt von 110 bis 130 mm und insbesondere etwa 120 mm und eine Längenverteilung von 40 bis 230 cm bestens bewährt. Derartige Fasern können dann in an sich bekannter Weise gemischt und ungedreht oder in Form eines Garns als Kern eingesetzt werden, um welchen das den Mantel bildende Mutifilamentgarn gewickelt wird. Dabei kann das gemischte, aus Hochmodulfasern und thermoplastischen Fasern bestehende Garn entweder bereits vor der Ummantelung mit dem Multifilamentgarn derart erhitzt werden, dass die thermoplastischen Fasern schmelzen und als Matrix die Hochmodulfasern einbetten.

Es ist besonders günstig, das Gemisch aus Hochmodulfasern und thermoplastischen Fasern zunächst mit mindestens einem Multifilamentgarn zu umwickeln. Da auf die Corde vor dem Einbetten in das elastomere Material in der Regel ein Haftvermittler, vorzugsweise ein RFL (Resorcinol-Formaldehyd-Latex) - haftvermittler aufgetragen wird, welcher unter Einwirkung von Temperatur vernetzt wird, kann die zur Vernetzung des Haftvermittlers erforderliche Temperaturbehandlung auch dazu verwendet werden, die thermoplastischen Fasern zu schmelzen und in Matrixmaterial umzuwandeln.

Hierbei hat es sich besonders bewährt, wenn die Matrix des Kerns des erfindungsgemäßen Cordes ein Thermoplast ist, der einen Schmelzpunkt bzw. Schmelzpunktbereich zwischen 150 und 420 °C, bevorzugt zwischen180 und 260 °C aufweist. Ein Schmelzpunkt bzw. Schmelzbereicht für den Thermoplasten zwischen 200 und 230 °C hat sich hierbei besonders bewährt. Als thermoplastisches Material für die Matrix des Kerns eignen sich praktisch alle über Schmelzspinnen zu Fasern verspinnbaren Materialien, insbesondere thermoplastische Polyurethane (TPU), Polyester (PET), Polyphenylensulfide (PPS), Polyethylene (PE) oder Polyamide (PA). Bei Polyamiden haben sich insbesondere PA 4, PA 4.6, PA 6, PA 6.6, PA 6.10, PA 10 oder PA 12 als besonders günstig herausgestellt.

Der erfindungsgemäße Cord zeichnet sich insbesondere dadurch aus, dass der Kern 15 bis 50 Vol.-%, bevorzugt 25 bis 40 VOL.-%, bezogen auf den Kern ohne Mantel, an Matrix enthält. Es hat sich nämlich herausgestellt, dass es einerseits nicht unbedingt erforderlich ist, dass die Hochmodulfasern vollständig in Matrixmaterial eingebettet sind, dass es aber andererseits von Vorteil ist, wenn der Kern möglichst wenig überschüssiges Matrixmaterial aufweist, welches bei der beim Einbetten des Cordes in das elastomere Material aufgebrachten Hitze einen beträchtlichen Anteil an Filamenten des den Mantel bildenden Multifilamentgarnes einbetten würde. Genauso hat es sich als Vorteil herausgestellt, wenn das Matrixmaterial möglichst gleichmäßig im Kern verteilt angeordnet ist.

Weiterhin zeichnet sich der erfindungsgemäße Cord dadurch aus, dass die Hochmodulfasern im Kern einen Modul von 200 bis 550 GPa, bevorzugt 200 bis 350 GPa, besonders bevorzugt 200 bis 250 GPa aufweisen. Kohlenstofffasern sind hierzu bestens geeignet.

Auch hat es sich von Vorteil herausgestellt, wenn das Multifilamentgarn oder die Multifilamentgarne einen niedrigeren Modul als der Modul der Hochmodulfasern des Kernes aufweisen. Insbesondere haben sich hierzu Multifilamentgarne mit einem Modul von 70 bis 150 GPa, insbesondere von 70 bis 120 GPA bestens bewährt. Als besonders geeignetes Multifilamentgarn für die Ummantelung des Kernes des erfindungsgemäßen Cord hat sich ein Multifilamentgarn aus Aramid bewährt.

Der erfindungsgemäße Cord eignet sich bestens zur Herstellung von faserverstärkten elastomeren Materialien.

Insofern ist auch Gegenstand der vorfiegenden Erfindung ein Keilriemen wie auch ein Zahnriemen, welcher einen erfindungsgemäßen Cord enthält.

Die Erfindung wird anhand des nachfolgenden Beispiels näher erläutert.

Zur Herstellung eines erfindungsgemäßen Cordes wurden folgende Garne eingesetzt:
Garn 1: Kohlenstofffasern der Firma Toho Tenax Europe GmbH mit der Bezeichnung Tenax STS 5411, dessen Einzelfilamente einen Titer von 0,67 dtex und eine Faserdichte von 1,76 g/cm³ aufweisen.
Garn 2: Thermoplastische Fasern aus Polyamid 6 (PA6) Multifilamentgarn der Firma Rhodia, dessen Einzelfilamente einen Titer von 6,9 dtex und eine Faserdichte von 1,14 g/cm³ aufweisen. Dieses Multifilamentgarn weist einen Schmelzbereich von 215 bis 220 °C auf.
Garn 3: Twaron 1.100 dtex f 1000 von Teijin Twaron b.v.

Zunächst wurden 12.000 Filamente von Garn 1 und 300 Filamente von Garn 2 derart streckgebrochen und danach intensiv gemischt, dass ein Strang von 10.100 dtex entstand, welcher Filamente mit einer durchschnittlichen Länge von 120 mm, wobei die Längen der Filamente zwischen 40 und 230 mm variierten, aufwies. Aus diesem Strang wurde über ein Kammgarnspinnverfahren die Kernkomponente mit einem Titer von 10.100 dtex hergestellt. Diese Kernkomponente enthielt also 80 Gew.-% Kohlenstofffasern (Garn 1) und 20 Gew.-% Polyamid 6-Fasern (Garn 2). Diese Kernkomponente wurde mit 2 Garnen 3 gegensinnig, jeweils mit 250 Drehungen pro m (1 Garn mit 250 Drehungen pro m in Z-Richtung und ein Garn mit 250 Drehungen pro m in S - Richtung) umwickelt, wodurch ein unbehandelter Cord entstanden ist, welcher in der Kernkomponente die Filamente der Garne 1 und 2 enthielt. Dieser Cord wurde auf folgende Weise in zwei Stufen mit einem RFL-Dipp versehen. In der ersten Stufe wurde die Cordoberfläche (im wesentlichen die Filamente des Garns 3) in einer Oberflächenbehandlung epoxidiert. In der zweiten Stufe wurde der Cord in wässrigem RFL gedippt und bei 235 °C ausgehärtet, wobei die Filamente des Garnes 2 schmelzen und zur Matrix für die Filamente des Garnes 1 wurden.

Folgende Eigenschaften wurden festgestellt:

| | | | unbehandelter Cord | | | gedippter Cord | | |
|---|---|---|---|---|---|---|---|---|
| Dicke | | mm | 1,47 | ± | 0,08 | | | |
| BS | | N | 680 | ± | 44 | 1293 | ± | 49 |
| EAB | | % | 1,56 | ± | 0,08 | 1,6 | ± | 0,07 |
| FASE | 0,3 | N | 70,1 | ± | 1,4 | 167,9 | ± | 5,2 |
| FASE | 0,5 | N | 124,5 | ± | 3,3 | 312 | ± | 9 |
| FASE | 1 | N | 350 | ± | 9 | 731 | ± | 20 |
| CM | | mN/tex | 45100 | ± | 600 | | | |

### Hierbei bedeuten:

- BS:: Bruchfestigkeit (Breaking strength)
- EAB:: Bruchdehnung (Elongation at break)
- FASE:: Kraft bei vorgegebener Dehnung (Force at specific eleongation) und zwar bei 0,3, 0,5 und 1,0 % Dehnung
- CM: Modul (Cord Modulus)

Der erhaltene gedippte Cord wurde in hydrierten Nitrilkautschuk eingebettet. Weiterhin wurden zwei handelsübliche Corde Glas A und Glas B, die im Kern Glasfilamente enthielten, auf dieselbe Weise gedippt und in hydrierten Nitrilkautschuk eingebettet.

Cord A wird von Firma NGF Europe Ltd. unter der Bezeichnung "Type EC9, 34, 3 / 11 80S, black dipped", während Cord B von der Firma Sovoutri als Verstärkungscord angeboten und verkauft.

An allen drei Corden wurden die für die Haftfestigkeit zwischen Cord und Kautschuk maßgeblichen Eigenschaften gemessen. Sie sind in der nachfolgenden Tabelle zusammengefasst.

| | | | erfindungsgemäßer Cord | | | Glas A (gedippt) | | | Glas B (gedippt) | | |
|---|---|---|---|---|---|---|---|---|---|---|---|
| | | Unit | X | ± | c.i. | x | ± | c.i. | x | ± | c.i. |
| BS | | N | 1314 | ± | 53 | 968 | ± | 34 | 1044 | ± | 37 |
| EAB | | % | 1,55 | ± | 0,031 | 3,53 | ± | 0,11 | 2,63 | ± | 0,1 |
| FASE | 0.3 | N | 174 | ± | 9 | 81,1 | ± | 1,8 | 126,1 | ± | 1,9 |
| FASE | 0.5 | N | 323 | ± | 13 | 129,9 | ± | 2,9 | 198,1 | ± | 2,5 |
| FASE | 1 | N | 760 | ± | 22 | 262,5 | ± | 4,8 | 394,3 | ± | 3,8 |
| SPAF | | N/2cm | 231 | ± | 31 | 263 | ± | 11 | 147 | ± | 53 |

Hierbei bedeutet SPAF (strap peel adhesion force) die Kraft, die notwending ist, um den Cord aus dem Verbund, einem 2 cm breiten Streifen, wieder heraus zu ziehen. Diese Kraft wird nach ASTM D 4393 - 00 bestimmt.

Diese Werte zeigen deutlich, dass der erfindungsgemäße Cord hinsichtlich der Bruchfestigkeit und der Kraft bei den gemessenen Dehnungen deutlich höhere Werte aufzeigt als heute übliche Corde, die im Kern Glasfasern aufweisen. Auch zeichnet sich der erfindungsgemäße Cord durch geringere Bruchdehnung aus. Hinsichtlich des Haftvermögens in Gummi weist der erfindungsgemäße Cord vergleichbare Eigenschaften auf wie die heute üblichen Corde. Insofern kann der erfindungsgemäße Cord als eine deutliche Verbesserung angesehen werden.

## Patentansprüche

1. Cord, bestehend aus einem Kern und einem Mantel, wobei der Kern in eine Matrix eingebettete Hochmodulfasern enthält, welcher mit den Mantel bildenden Fasern zumindest überwiegend umhüllt ist, **dadurch gekennzeichnet, dass** die Matrix des Kerns ein Thermoplast ist.

2. Cord nach Anspruch 1, **dadurch gekennzeichnet, dass** die den Mantel bildenden Fasern mindestens ein Multifilamentgarn ist, welches um den Kern gewickelt ist.

3. Cord nach Anspruch 1 oder 2, **dadurch gekennzeichnet, dass** die Matrix des Kerns ein Thermoplast ist, der einen Schmelzpunkt bzw. Schmelzpunktbereich zwischen 100 und 420 °C, insbesondere zwischen 180 und 260 °C aufweist.

4. Cord nach Anspruch 3, **dadurch gekennzeichnet, dass** die Matrix des Kerns ein Thermoplast ist, der einen Schmelzpunkt bzw. Schmelzbereich zwischen 200 und 230 °C aufweist.

5. Cord nach einem oder mehreren der Ansprüche 1 bis 4, **dadurch gekennzeichnet, dass** die Matrix im Kern ein Polyamid, insbesondere PA 4, PA 4.6, PA 6, PA 6.6, PA 6.10, PA 10 oder PA 12 ist.

6. Cord nach einem der Ansprüche 1 bis 5, **dadurch gekennzeichnet, dass** der Kern 15 bis 50 Vol.- %, bezogen auf den Kern ohne Mantel, an Matrix enthält.

7. Cord nach einem oder mehreren der Ansprüche 1 bis 6, **dadurch gekennzeichnet, dass** die Hochmodulfasern im Kern einen Modul von 200 bis 550 GPa aufweisen.

8. Cord nach Anspruch 7, **dadurch gekennzeichnet, dass** die Hochmodulfasern im Kern einen Modul von 200 bis 350 GPa, insbesondere von 200 bis 250 GPa aufweisen.

9. Cord nach einem oder mehreren der Ansprüche 1 bis 8, **dadurch gekennzeichnet, dass** das Multifilamentgarn des Mantels einen Modul von 70 bis 150 GPa, bevorzugt von 70 bis 120 GPa aufweist.

10. Cord nach einem oder mehreren der Ansprüche 1 bis 9, **dadurch gekennzeichnet, dass** die Hochmodulfasern im Kern Kohlenstofffasern sind.

11. Cord nach einem oder mehreren der Ansprüche 1 bis 10, **dadurch gekennzeichnet, dass** die Hochmodulfasern im Kern endliche Länge aufweisen.

12. Cord nach Anspruch 11, **dadurch gekennzeichnet, dass**, die Hochmodulfasern im Kern streckgebrochene Hochmodulfasern sind.

13. Cord nach Anspruch 11 oder 12, **dadurch gekennzeichnet, dass** die Hochmodulfasern im Kern eine durchschnittliche Länge von 70 bis 170 mm aufweisen.

14. Cord nach Anspruch 11 bis 13, **dadurch gekennzeichnet, dass** die Hochmodulfasern im Kern unterschiedliche Längen im Bereich von 40 bis 230 mm aufweisen.

15. Cord nach einem oder mehreren der Ansprüche 1 bis 14, **dadurch gekennzeichnet, dass** das Multifilamentgarn des Mantels ein Aramidgarn ist.

16. Verwendung eines Cordes nach einem oder mehreren der Ansprüche 1 bis 15 zur Herstellung von faserverstärkten elastomeren Materialien.

17. Keilriemen enthaltend mindestens einen Cord nach einem oder mehreren der Ansprüche 1 bis 15.

18. Zahnriemen enthaltend mindestens einen Cord nach einem oder mehreren der Ansprüche 1 bis 15.

## Claims

1. Cord consisting of a core and a sheath, whereby the core contains high-modulus fibres embedded in a matrix and is at least predominantly ensheathed with fibres that form the sheath, **characterized in that** the core matrix is a thermoplastic.

2. Cord according to Claim 1, **characterized in that** the fibres forming the sheath are at least one multifilament yarn that is wrapped around the core.

3. Cord according to Claim 1 or 2, **characterized in that** the core matrix is a thermoplastic that has a melting point or a melting point range between 100 and 420°C, in particular between 180 and 260°C.

4. Cord according to Claim 3, **characterized in that** the core matrix is a thermoplastic that has a melting point or a melting point range between 200 and 230°C.

5. Cord according to one or more of Claims 1 to 4, **characterized in that** the core matrix is a polyamide, in particular PA 4, PA 4.6, PA6, PA 6.6, PA 6.10, PA 10 or PA 12.

6. Cord according to one of Claims 1 to 5, **characterized in that** the core contains 15 to 50 vol.% of matrix, with respect to core without sheath.

7. Cord according to one or more of Claims 1 to 6, **characterized in that** the high-modulus fibres in the core have a modulus of 200 to 550 GPa.

8. Cord according to Claim 7, **characterized in that** the high-modulus fibres in the core have a modulus of 200 to 350 GPa, in particular 200 to 250 GPa.

9. Cord according to one or more of Claims 1 to 8, **characterized in that** the multifilament yarn of the sheath has a modulus of 70 to 150 GPa, preferably 70 to 120 GPa.

10. Cord according to one or more of Claims 1 to 9, **characterized in that** the high-modulus fibres in the core are carbon fibres.

11. Cord according to one or more of Claims 1 to 10, **characterized in that** the high-modulus fibres in the core have finite length.

12. Cord according to Claim 11, **characterized in that** the high-modulus fibres in the core are stretch-broken high-modulus fibres.

13. Cord according to Claim 11 or 12, **characterized in that** the high-modulus fibres in the core show an average length of 70 to 170 mm.

14. Cord according to Claims 11 to 13, **characterized in that** the high-modulus fibres in the core show varying lengths in the range of 40 to 230 mm.

15. Cord according to one or more of Claims 1 to 14, **characterized in that** the multifilament yarn of the sheath is an aramid yarn.

16. Use of a cord according to one or more of Claims 1 to 15 for manufacturing of fibre-reinforced elastomeric materials.

17. V-belt containing at least one cord according to one or more of Claims 1 to 15.

18. Toothed belt containing at least one cord according to one or more of Claims 1 to 15.

## Revendications

1. Corde constituée d'un noyau et d'une enveloppe, le noyau contenant des fibres à module élevé noyées dans une matrice et étant entouré au moins en grande partie par des fibres formant l'enveloppe, cette corde étant **caractérisée en ce que** la matrice du noyau est un thermoplastique.

2. Corde selon la revendication 1, **caractérisée en ce que** les fibres formant l'enveloppe constituent au moins un fil à multifilaments, qui est enroulé autour du noyau.

3. Corde selon la revendication 1 ou 2, **caractérisée en ce que** la matrice du noyau est un thermoplastique présentant un point ou une zone de fusion comprise entre 100 et 420° C, notamment entre 180 et 260° C.

4. Corde selon la revendication 3, **caractérisée en ce que** la matrice du noyau est un thermoplastique présentant un point ou une zone de fusion comprise entre 200 et 230° C.

5. Corde selon une ou plusieurs des revendications 1 à 4, **caractérisée en ce que** la matrice du noyau est un polyamide, notamment un PA 4, PA 4.6, PA 6, PA 6.6, PA 6.10, PA 10 ou PA 12.

6. Corde selon une des revendications 1 à 5, **caractérisée en ce que** le noyau contient une matrice représentant 15 à 50 % en volume du noyau sans enveloppe.

7. Corde selon une ou plusieurs des revendications 1 à 6, **caractérisée en ce que** dans le noyau, les fibres à module élevé présentent un module allant de 200 à 550 GPa.

8. Corde selon la revendication 7, **caractérisée en ce que** dans le noyau, les fibres à module élevé présentent un module allant de 200 à 350 GPa, notamment de 200 à 250 GPa.

9. Corde selon une ou plusieurs des revendications 1 à 8, **caractérisée en ce que** le fil à multifilaments de l'enveloppe présente un module allant de 70 à 150 GPa, de préférence 70 à 120 GPa.

10. Corde selon une ou plusieurs des revendications 1 à 9, **caractérisée en ce que** dans le noyau, les fibres à module élevé sont des fibres de carbone.

11. Corde selon une ou plusieurs des revendications 1 à 10, **caractérisée en ce que** les fibres à module élevé présentent dans le noyau la longueur finale.

12. Corde selon la revendication 11, **caractérisée en ce que** dans le noyau, les fibres à module élevé sont des fibres qui ont été rompues par étirage.

13. Corde selon la revendication 11 ou 12, **caractérisée en ce que** dans le noyau, les fibres à module élevé ont une longueur moyenne allant de 70 à 170 mm.

14. Corde selon une des revendications 11 à 13, **caractérisée en ce que** dans le noyau, les fibres à module élevé ont des longueurs différentes allant de 40 à 230 mm.

15. Corde selon une ou plusieurs des revendications 1 à 14, **caractérisée en ce que** le fil à multifilaments constituant l'enveloppe est un fil d'aramide.

16. Utilisation d'une corde selon une ou plusieurs des revendications 1 à 15, pour la fabrication de matériaux élastomères renforcés par des fibres.

17. Courroie trapézoïdale contenant au moins une corde selon une ou plusieurs des revendications 1 à 15.

18. Courroie crantée contenant au moins une corde selon une ou plusieurs des revendications 1 à 15.
